# FASCICULE DE BREVET EUROPEEN

(11) **EP 1 339 880 B1**
(45) Date de publication et mention de la délivrance du brevet: **11.07.2007**
(21) Numéro de dépôt: 01996631.6
(22) Date de dépôt: 16.11.2001
(51) Int. Cl.: C21D 8/02, C22C 38/10

(54) **PROCEDE POUR FABRIQUER UNE BANDE OU UNE PIECE DECOUPEE DANS UNE BANDE EN ACIER MARAGING LAMINEE A FROID**
VERFAHREN ZUR HERSTELLUNG EINES BANDS ODER EINES AUS EINEM KALTGEWALZTEN BAND AUS MARTENSITAUSHÄRTENDEM STAHL AUSGESCHNITTENEN WERKSTÜCKS
METHOD FOR MAKING A STRIP OR A WORKPIECE CUT OUT FROM A COLD ROLLED MARAGING STEEL STRIP

(30) Priorité: 17.11.2000 FR 0014807
(43) Date de publication de la demande: 03.09.2003
(73) Titulaire: Imphy Alloys, 93200 Saint Denis (FR)
(72) Inventeur: COUTU, Lucien, Ory London W14 (FR)
(74) Mandataire: Plaisant, Sophie Marie
(86) Numéro de dépôt international: PCT/FR2001/003595
(87) Numéro de publication internationale: WO 2002/040722

(56) Documents cités:
- EP-A- 0 931 844
- EP-A- 1 111 080
- GB-A- 936 557
- US-A- 5 792 286
- PATENT ABSTRACTS OF JAPAN vol. 013, no. 423 (C-638), 20 septembre 1989 (1989-09-20) & JP 01 162726 A (KOBE STEEL LTD), 27 juin 1989 (1989-06-27)
- PATENT ABSTRACTS OF JAPAN vol. 013, no. 399 (C-632), 5 septembre 1989 (1989-09-05) & JP 01 142052 A (SUMITOMO METAL IND LTD), 2 juin 1989 (1989-06-02)
- PATENT ABSTRACTS OF JAPAN vol. 013, no. 399 (C-632), 5 septembre 1989 (1989-09-05) & JP 01 142021 A (SUMITOMO METAL IND LTD), 2 juin 1989 (1989-06-02)

## Description

La présente invention est relative à un acier maraging particulièrement adapté à la fabrication de pièces nécessitant une très bonne résistance à la fatigue.

De nombreuses pièces sont fabriquées à partir de bandes en acier maraging contenant, en % en poids, environ 18% de nickel, 9% de cobalt, 5% de molybdène, 0,5% de titane et 0,1% d'aluminium, traité pour avoir une limite d'élasticité supérieure à 1800 MPa. Ces bandes sont obtenues par laminage à chaud et laminage à froid. Les bandes ou les pièces découpées dans les bandes sont ensuite durcies par un traitement thermique de durcissement vers 500°C. Les pièces sont éventuellement nitrurées en surface pour améliorer leur tenue en fatigue. Cependant la tenue en fatigue de ces pièces est insuffisante.

Afin d'améliorer la tenue en fatigue des pièces, il a été envisagé d'utiliser des aciers maraging ayant des compositions chimiques et des caractéristiques mécaniques différentes, telles que des aciers maraging contenant 18% de nickel, 12 % de cobalt, 4% de molybdène, 1,6% de titane et 0,2% d'aluminium, ou des aciers maraging contenant 18 % de nickel, 3% de molybdène, 1,4% de titane et 0,1% d'aluminium, ou encore, des aciers maraging contenant 13% de chrome, 8% de nickel, 2% de molybdène et 1 % d'aluminium. Mais aucun de ces aciers n'a donné de résultats satisfaisants. Les tenues à la fatigue étant toujours inférieures à celle des pièces fabriquées avec l'acier habituel.

Le but de la présente invention est de remédier à cet inconvénient et de proposer une bande ou une pièce en acier maraging ayant une tenue à la fatigue améliorée.

A cet effet, l'invention a pour objet un procédé pour de fabrication d'une bande ou une pièce découpée dans une bande en acier maraging laminée à froid. Selon ce procédé, avant d'effectuer le traitement thermique de durcissement, on soumet la bande ou la pièce à une déformation plastique à froid avec un taux d'écrouissage supérieur à 30% et on et on soumet la bande ou la pièce à un recuit de recristallisation de façon à obtenir un grain fin d'indice ASTM supérieur à 8. La composition chimique de l'acier comprend, en poids : $12 % \leq Ni \leq 24 , 5 %$ $2 , 5 % \leq Mo \leq 12 %$ $4 , 17 % \leq Co \leq 20 %$ $Al % \leq 0 , 15 %$ $Ti \leq 0 , 1 %$ $N \leq 0 , 003 %$ $Si \leq 0 , 1 %$ $Mn \leq 0 , 1 %$ $C \leq 0 , 005 %$ $S \leq 0 , 001 %$ $P \leq 0 , 005 %$ $H \leq 0 , 0003 %$ $O \leq 0 , 001 %$ le reste étant du fer et des impuretés résultant de l'élaboration, la composition chimique satisfaisant en outre les relations : $20 % \leq Ni + Mo \leq 27 %$ $50 \leq Co \times Mo \leq 200$ $Ti \times N \leq 2 \times {10}^{- 4}$

Eventuellement, après le recuit de recristallisation, on soumet la bande ou la pièce à un laminage à froid avec un taux de réduction compris ente 1% et 10%.

De préférence, l'acier maraging est refondu sous vide par le procédé VAR ou refondu une première fois sous vide par le procédé VAR ou sous laitier électroconducteur par le procédé ESR et refondu une seconde fois sous vide par le procédé VAR.

L'invention concerne également une bande ou pièce, d'épaisseur inférieure à 1 mm, en acier maraging ayant un grain fin d'indice ASTM supérieur à 8 et une limite d'élasticité après durcissement supérieure à 1850 MPa.

La bande ou la pièce ainsi obtenue peut être utilisée pour la fabrication de pièces telles que des courroies. Ces pièces sont durcies par un traitement de durcissement entre 450 et 550°C pendant 1 à 10 heures qui peut être suivi d'une nitruration en surface.

L'invention va maintenant être décrite plus en détails mais de façon non limitative.

Pour fabriquer une bande laminée à froid en acier maraging selon l'invention, on élabore l'acier en visant un carbone inférieur à 0,005% puis en désoxydant à l'aluminium.

L'acier ainsi élaboré est coulé sous forme d'électrodes de refusion. Ces électrodes sont soit refondues sous vide (procédé VAR, « Vacuum Arc Remelting » connu en lui-même) pour former des lingots ou des brames, soit refondues une première fois sous vide (VAR) ou sous laitier électroconducteur (procédé ESR, « Electro Slag Remelting », connu en lui-même) pour former des secondes électrodes qui sont elles-mêmes refondues sous vide (VAR) pour former des lingots ou des brames. On réalise ainsi soit une simple refusion VAR soit une double refusion VAR + VAR ou ESR + VAR. Ces refusions permettent d'épurer le métal et d'améliorer la qualité de la solidification en réduisant les ségrégations. En particulier, la refusion ESR permet d'abaisser la teneur en soufre, et la refusion VAR permet d'abaisser la teneur en azote et en hydrogène.

Les lingots ou brames sont alors laminés à chaud après réchauffage aux environs de 1200°C, et par exemple entre 1150°C et 1250°C pour obtenir des bandes laminées à chaud de quelques millimètres d'épaisseur, et par exemple d'environ 4,5 mm d'épaisseur.

Les bandes laminées à chaud sont décapées puis laminées à froid avec un ou plusieurs recuits de recristallisation pour obtenir des bandes laminées à froid d'épaisseur inférieure à 1 mm, et par exemple de 0,4 mm ou de 0,2 mm d'épaisseur.

Le dernier traitement de recuit de recristallisation intermédiaire est effectué à une épaisseur telle que la bande laminée à froid ait un taux d'écrouissage supérieur à 30% et mieux supérieur à 40%.

La bande ainsi écrouie est recuite, par exemple au four à passage, pour obtenir un grain fin d'indice ASTM supérieur à 8 (correspondant à un diamètre moyen des grains inférieur à 20 microns), et mieux supérieur à 10 (correspondant à un diamètre moyen des grains inférieur à 10 microns); la taille de grain étant déterminée selon la norme ASTM E112.

Le traitement de recuit destiné à obtenir un grain fin est réalisé sous atmosphère protectrice en ajustant convenablement les paramètres température et durée. Ces paramètres dépendent des conditions particulières de réalisation du traitement thermique et l'homme du métier sait déterminer ces paramètres dans chaque cas particulier. Dans le cas d'un traitement réalisé dans un four à passage en continu, la durée (c'est à dire le temps de séjour d'un point quelconque de la bande dans le four) est comprise entre 10s et 1 minute, et la température de consigne du four est comprise entre 900°C et 1100°C; l'atmosphère du four peut être de l'argon avec une température de rosée inférieure de préférence à - 50°C.

Afin d'améliorer la planéité de la bande et, si nécessaire, de parfaire la transformation martensitique, la bande peut, en outre, être soumise à un laminage à froid léger avec un taux de réduction compris entre 1 % et 10%, ce qui conduit à un taux d'écrouissage de même valeur.

On peut alors découper dans la bande une pièce et mettre en forme cette pièce, par exemple par pliage, puis effectuer sur celle-ci un traitement de durcissement consistant en un maintien entre 450 et 550°C pendant 1 à 10heures. A noter que, lorsque la température de traitement se situe dans la partie supérieure de la plage de température (500 à 550°C), la ductilité est améliorée et la limite élastique est légèrement abaissée.

Le traitement de durcissement peut également être effectué au four à passage à une température comprise entre 600°C et 700°C pendant un temps compris entre 30 secondes et 3 minutes.

On obtient ainsi une pièce constituée d'un métal ayant une limite d'élasticité élevée et une tenue à la fatigue excellente.

Pendant le traitement de durcissement ou après celui-ci, la pièce peut être durcie en surface par un traitement de nitruration réalisé par un maintien de quelques heures vers 500°C dans un mélange gazeux réactif riche en azote.

Dans une variante, des ébauches de pièces peuvent être découpées dans des bandes laminées à froid d'épaisseur supérieure à l'épaisseur finale voulue pour les pièces. Ces ébauches sont mises en forme, éventuellement soudées, puis laminées à froid jusqu'à l'épaisseur finale de façon à avoir un taux d'écrouissage supérieur à 30% ou mieux supérieur à 40%. Les pièces sont alors recuites dans les mêmes conditions que ce qui vient d'être décrit, de façon à obtenir un grain fin d'indice ASTM supérieur à 8, ou mieux supérieur à 10, puis soumises à un traitement de durcissement comme indiqué ci-dessus. La limite d'élasticité obtenue est élevée et la tenue à la fatigue est excellente.

On peut également fabriquer des pièces par découpage, par exemple par découpage chimique, dans des bandes durcies. L'ensemble du procédé, y compris le traitement thermique de durcissement, est alors appliqué à la bande. Ces pièces sont, par exemple, des grilles support de circuits intégrés.

L'acier maraging qu'il est préférable d'utiliser pour obtenir de très bonnes propriétés en fatigue et une limite d'élasticité supérieure à 1850 MPa, contient principalement, en % en poids:
- de 12% à 24,5% de nickel,
- de 2,5% à 12% de molybdène,
- de 4,17% à 20% de cobalt,
le reste étant du fer et des impuretés ou des éléments résiduels en faible quantité résultant de l'élaboration.

Afin d'obtenir un point Ms (température de début de transformation martensitique) voisin de 200°C, les teneurs en nickel et molybdène doivent être telles que 20% ≤ Ni + Mo ≤ 27%, et de préférence telles que 22% ≤ Ni + Mo ≤ 25%.

Afin d'obtenir une limite d'élasticité, après traitement thermique de durcissement, supérieure à 1850 MPa, les teneurs en cobalt et molybdène doivent être telles que Co x Mo ≥ 50, et de préférence telles que Co x Mo ≥ 70. En effet, plus ce produit est élevé, plus la limite d'élasticité est élevée. Mais, pour obtenir une ductilité suffisante, les teneurs en cobalt et molybdène doivent être telles que Co x Mo ≤ 200, et de préférence telles que Co x Mo ≤ 120. Ces valeurs correspondent respectivement à des limites d'élasticité inférieures à environ 3000 MPa et 2500 MPa.

Le molybdène a un effet favorable sur le durcissement par nitruration en surface. Pour obtenir un bon durcissement, la teneur en molybdène doit, de préférence, être supérieure à 4%, et mieux supérieure à 6%. Mais, il est préférable qu'elle reste inférieure à 8% pour limiter les problèmes de ségrégation et pour faciliter les opérations de transformation à chaud ainsi que pour améliorer la ductilité du produit final. Deux plages préférentielles de teneurs en molybdène peuvent être définies:
- 4,17 à 6 % de Mo qui correspond à des produits possédant une très bonne aptitude à la transformation à chaud et à froid ainsi qu un très bon compromis entre limite élastique élevée et bonne ductilité et ténacité.
- 6 à 8 % de Mo qui correspond à des aciers à très haute limite élastique ou plus économiques car de teneur réduite en cobalt.

En combinant toutes ces conditions, on peut définir les domaines de composition préférentiels suivants pour les éléments principaux:
1) afin d'obtenir une limite d'élasticité supérieure à 1850 MPa et une aptitude moyenne au durcissement par nitruration: $17 % \leq Ni \leq 20 %$ $4 , 17 % \leq Mo \leq 6 %$ $13 % \leq Co \leq 17 %$ $20 % \leq Ni + Mo \leq 27 %$ $Co \times Mo \geq 50$
2) afin d'obtenir une limite d'élasticité supérieure à 1850 MPa et une aptitude forte au durcissement par nitruration: $15 % \leq Ni \leq 17 %$ $6 % \leq Mo \leq 8 %$ $8 , 75 % \leq Co \leq 13 %$ $20 % \leq Ni + Mo \leq 27 %$ $Co \times Mo \geq 50$
3) afin d'obtenir une limite d'élasticité supérieure à 2000 MPa et un point Ms plus favorable: $15 % \leq Ni \leq 21 %$ $4 , 17 % \leq Mo \leq 8 %$ $8 , 75 % \leq Co \leq 17 , 5 %$ $22 % \leq Ni + Mo \leq 25 %$ $Co \times Mo \geq 70$
4) afin d'obtenir une limite d'élasticité supérieure à 2000 MPa et un point Ms plus favorable et une aptitude moyenne au durcissement par nitruration: $17 % \leq Ni \leq 20 %$ $4 % \leq Mo \leq 6 %$ $13 % \leq Co \leq 17 , 5 %$ $22 % \leq Ni + Mo \leq 25 %$ $Co \times Mo \geq 70$
5) afin d'obtenir une limite d'élasticité supérieure à 2000 MPa et un point Ms plus favorable et une aptitude forte au durcissement par nitruration: $15 % \leq Ni \leq 17 %$ $6 % \leq Mo \leq 8 %$ $8 , 75 % \leq Co \leq 13 %$ $22 % \leq Ni + Mo \leq 25 %$ $Co \times Mo \geq 70$

Outre les éléments principaux dont les domaines de composition viennent d'être décrits, les éléments résiduels doivent être contrôlés de façon rigoureuse pour obtenir de bonnes propriétés de ductilité et de résistance à la fatigue. Ces limitations sont notamment : $Al % \leq 0 , 15 %$ $Ti \leq 0 , 1 %$ $N \leq 0 , 003 %$ $Si \leq 0 , 1 %$ $Mn \leq 0 , 1 %$ $C \leq 0 , 005 %$ $S \leq 0 , 001 %$ $P \leq 0 , 005 %$ $H \leq 0 , 0003 %$ $O \leq 0 , 001 %$ Pour chacun de ces éléments la teneur minimale peut être 0% ou des traces. De plus, et pour obtenir une tenue à la fatigue améliorée des courroies, les teneurs en azote et titane doivent être telles que : Ti x N ≤ 2 x 10⁻⁴, ou mieux, ≤ 1 x 10⁻⁴.

A titre d'exemple et de comparaison, on a réalisé des bandes en acier maraging de composition :
Ni=18,1% Co=16,2% Mo=5,3% Al=0,020% Ti=0,013% Si=0,03% Mn=0,03% C=0,003% Ca<0,0005% S=0,0007% P=0,002 N=0,0023% O<0,001% H<0,0001%, le reste étant du fer et des impuretés. Ces impuretés sont notamment le cuivre et le chrome dont les teneurs sont : Cu=0,07% et Cr=0,06%.
Le point de transformation martensitique Ms de cette coulée est égal à +195°C.

Ces bandes ont été laminées à froid jusqu'à l'épaisseur de 0,4mm, avec un taux d'écrouissage final de 70%.

Une première bande A, donnée à titre d'exemple, a été recuite au four à passage sous hydrogène à 1020°C pendant 1 minute pour obtenir un grain fin d'indice ASTM 11 puis durcie par maintien à 490°C pendant 3 heures.

Une deuxième bande B, donné à titre de comparaison, a été recuite au four à passage à 1150°C pendant 1 minute pour obtenir un grain grossier d'indice ASTM 7 puis durcie par maintien à 490°C pendant 3 heures.

Des essais comparatifs de tenue en fatigue ont été réalisés avec les bandes A et B par traction ondulée, à 25 hertz, avec une contrainte maximale de 750 MPa et une contrainte minimale de 75 MPa.

Pour la bande A conforme à l'invention, la limite de fatigue a été supérieure à 8 x 10⁸ cycles, alors que pour la bande B, la limite de fatigue était égale à 5 x 10⁸ cycles. Ces résultats montrent l'intérêt d'un grain fin pour améliorer la tenue à la fatigue de ces bandes.

Les bandes A et B avaient toutes les deux une limite d'élasticité supérieure à 1850 MPa.

Afin de mettre en évidence l'intérêt particulier de la composition chimique préférentielle de l'acier maraging conformément à l'invention, on a également fabriqué une bande en acier maraging contenant 18% de nickel, 9% de cobalt, 5% de molybdène, 0,5% de titane et 0,1% d'aluminium. Cette bande a été fabriquée par le procédé selon l'invention, le grain avait un indice ASTM de 10 et la limite d'élasticité était de 1910 MPa. La limite de fatigue mesurée dans les mêmes conditions d'essai que dans le cas précédent était de 2 x 10⁸ cycles.

Ces bandes peuvent avantageusement être utilisées pour fabriquer des courroies ou tout autre produit, tel que des grilles support de circuits intégrés.

A titre d'exemple, avec des bandes conformes à l'invention on a fabriqué des courroies de transmission pour moteur à combustion interne constituées de cavaliers maintenus par des anneaux constitués de bandes étroites conformes à l'invention et dont les deux extrémités sont soudées. Ces courroies ont une durée de vie plus de dix fois supérieure à la durée de vie de courroies identiques mais fabriquées avec des bandes en acier maraging conforme à l'art antérieur.

## Revendications

1. Procédé pour la fabrication d'une bande ou d'une pièce découpée dans une bande en acier maraging laminée à froid et durcie par un traitement thermique de durcissement, **caractérisé en ce que**, avant d'effectuer le traitement thermique de durcissement, on soumet la bande ou la pièce à une déformation plastique à froid avec un taux d'écrouissage supérieur à 30% et on soumet la bande ou la pièce à un recuit de recristallisation de façon à obtenir un grain fin d'indice ASTM supérieur à 8, la composition chimique de l'acier comprenant, en % en poids : $12 % \leq Ni \leq 24 , 5 %$ $2 , 5 % \leq Mo \leq 12 %$ $4 , 17 % \leq Co \leq 20 %$ $Al % \leq 0 , 15 %$ $Ti \leq 0 , 1 %$ $N \leq 0 , 003 %$ $Si \leq 0 , 1 %$ $Mn \leq 0 , 1 %$ $C \leq 0 , 005 %$ $S \leq 0 , 001 %$ $P \leq 0 , 005 %$ $H \leq 0 , 0003 %$ $O \leq 0 , 001 %$ le reste étant du fer et des impuretés résultant de l'élaboration, la composition chimique satisfaisant en outre les relations : $20 % \leq Ni + Mo \leq 27 %$ $50 \leq Co \times Mo \leq 200$ $Ti \times N \leq 2 \times {10}^{- 4}$

2. Procédé selon la revendication 1 **caractérisé en ce que**, après le recuit de recristallisation, on soumet la bande ou la pièce à un laminage à froid avec un taux de réduction compris entre 1% et 10%.

3. Procédé selon la revendication 1 ou la revendication 2 **caractérisé en ce que** l'acier maraging est refondu sous vide par le procédé VAR ou refondu une première fois sous vide par le procédé VAR ou sous laitier électroconducteur par le procédé ESR et refondu une seconde fois sous vide par le procédé VAR.

4. Procédé selon l'une quelconque des revendications 1 à 3 **caractérisé en ce que** le traitement thermique de durcissement consiste en un maintien entre 450°C et 550°C pendant 1 à 10 heures.

5. Procédé selon la revendication 4 **caractérisé en ce que** pendant le traitement thermique de durcissement ou après celui-ci, on durcit la surface de la pièce par nitruration.

6. Procédé selon l'une quelconque des revendications 1 à 3 **caractérisé en ce que** le traitement thermique de durcissement est effectué au four à passage à une température comprise entre 600°C et 700°C pendant un temps compris entre 30 secondes et 3 minutes.

7. Procédé selon la revendication 6 **caractérisé en ce que** après le traitement thermique de durcissement, on durcit la surface de la pièce par nitruration.

8. Bande ou pièce, d'épaisseur inférieure à 1 mm, en acier maraging **caractérisé en ce que** l'acier dont est constitué la bande ou la pièce a un grain fin d'indice ASTM supérieur à 8 et **en ce que** la composition de l'acier comprend, en % en poids : $12 % \leq Ni \leq 24 , 5 %$ $2 , 5 % \leq Mo \leq 12 %$ $4 , 17 % \leq Co \leq 20 %$ $Al % \leq 0 , 15 %$ $Ti \leq 0 , 1 %$ $N \leq 0 , 003 %$ $Si \leq 0 , 1 %$ $Mn \leq 0 , 1 %$ $C \leq 0 , 005 %$ $S \leq 0 , 001 %$ $P \leq 0 , 005 %$ $H \leq 0 , 0003 %$ $O \leq 0 , 001 %$ le reste étant du fer et des impuretés résultant de l'élaboration, la composition chimique satisfaisant en outre les relations : $20 % \leq Ni + Mo \leq 27 %$ $50 \leq Co \times Mo \leq 200$ $Ti \times N \leq 2 \times {10}^{- 4}$ L'acier ayant une limite d'élasticité après durcissement supérieur à 1850 MPa.

9. Courroie de transmission comportant au moins une bande ou une pièce conforme à la revendication 8

10. Grille support de circuits intégrés constituée d'une pièce conforme à la revendication 1.

## Claims

1. Process for the manufacture of a strip or of a part cut from a strip made of cold-rolled maraging steel hardened by a hardening heat treatment, **characterized in that**, before the hardening heat treatment is carried out, the strip or the part undergoes cold plastic deformation with a reduction ratio of greater than 30% and the strip or the part undergoes recrystallization annealing so as to obtain a fine grain corresponding to an ASTM index of greater than 8, the chemical composition of the steel comprising, in % by weight: $12 % \leq Ni \leq 24.5 %$ $2.5 % \leq Mo \leq 12 %$ $4.17 % \leq Co \leq 20 %$ $Al % \leq 0.15 %$ $Ti \leq 0.1 %$ $N \leq 0.003 %$ $Si \leq 0.1 %$ $Mn \leq 0.1 %$ $C \leq 0.005 %$ $S \leq 0.001 %$ $P \leq 0.005 %$ $H \leq 0.0003 %$ $O \leq 0.001 %$ the balance being iron and impurities resulting from the smelting, the chemical composition furthermore satisfying the relationships: $20 % \leq Ni + Mo \leq 27 %$ $50 \leq Co \times Mo \leq 200$ $Ti \times N \leq 2 \times {10}^{- 4} .$

2. Process according to Claim 1, **characterized in that**, after the recrystallization annealing, the strip or the part undergoes cold rolling with a reduction ratio of between 1% and 10%.

3. Process according to Claim 1 or Claim 2, **characterized in that** the maraging steel is vacuum-remelted by the VAR process or is remelted a first time in a vacuum by the VAR process or electroslag-remelted by the ESR process and remelted a second time in a vacuum by the VAR process.

4. Process according to any one of Claims 1 to 3, **characterized in that** the hardening heat treatment consists of a soak between 450°C and 550°C for 1 to 10 hours.

5. Process according to Claim 4, **characterized in that**, during the hardening heat treatment or after it, the surface of the part is hardened by nitriding.

6. Process according to any one of Claims 1 to 3, **characterized in that** the hardening heat treatment is carried out in a continuous furnace at a temperature of between 600°C and 700°C for a time of between 30 seconds and 3 minutes.

7. Process according to Claim 6, **characterized in that** after the hardening heat treatment the surface of the part is hardened by nitriding.

8. Strip or part, having a thickness of less than 1 mm, made of maraging steel, **characterized in that** the steel of which the strip or part is made has a fine grain corresponding to an ASTM index of greater than 8 and **in that** the composition of the steel comprises, in % by weight: $12 % \leq Ni \leq 24.5 %$ $2.5 % \leq Mo \leq 12 %$ $4.17 % \leq Co \leq 20 %$ $Al % \leq 0.15 %$ $Ti \leq 0.1 %$ $N \leq 0.003 %$ $Si \leq 0.1 %$ $Mn \leq 0.1 %$ $C \leq 0.005 %$ $S \leq 0.001 %$ $P \leq 0.005 %$ $H \leq 0.0003 %$ $O \leq 0.001 %$ the balance being iron and impurities resulting from the smelting, the chemical composition furthermore satisfying the relationships: $20 % \leq Ni + Mo \leq 27 %$ $50 \leq Co \times Mo \leq 200$ $Ti \times N \leq 2 \times {10}^{- 4}$ the steel having a yield strength after hardening of greater than 1850 MPa.

9. Transmission belt comprising at least one strip or part according to Claim 8.

10. Leadframe for integrated circuits, consisting of a part according to Claim 1.

## Patentansprüche

1. Verfahren zur Herstellung eines Bandes oder eines Teils, das aus einem kalt gewalzten und durch Vergütung gehärteten Maraging-Stahlband gestanzt ist, **dadurch gekennzeichnet, dass** das Band bzw. das Teil vor der Vergütung einer plastischen Kaltverformung mit einem Härtungsgrad von mehr als 30% unterzogen wird und das Band bzw. das Teil einer Rekristallisationsglühung unterzogen wird, um eine Feinkorngröße von mehr als 8 nach ASTM-Standard zu erzielen, mit folgender chemischen Zusammensetzung des Stahls in Gewichtsprozent: $12 % \leq Ni \leq 24 , 5 %$ $2 , 5 % \leq Mo \leq 12 %$ $4 , 17 % \leq Co \leq 20 %$ $Al \leq 0 , 15 %$ $Ti \leq 0 , 1 %$ $N \leq 0 , 003 %$ $Si \leq 0 , 1 %$ $Mn \leq 0 , 1 %$ $C \leq 0 , 005 %$ $S \leq 0 , 001 %$ $P \leq 0 , 005 %$ $H \leq 0 , 0003 %$ $O \leq 0 , 001 % ,$ mit einem Restgehalt an Eisen und Verunreinigungen aus dem Verarbeitungsprozess, wobei die chemische Zusammensetzung zudem folgenden Gleichungen genügt: $20 % \leq Ni + Mo \leq 27 %$ $50 \leq Co \times Mo \leq 200$ $Ti \times N \leq 2 \times {10}^{- 4}$

2. Verfahren nach Anspruch 1, **dadurch gekennzeichnet, dass** das Band bzw. das Teil nach dem Rekristallisationsglühen mit einer Stichabnahme zwischen 1% und 10% kalt gewalzt wird.

3. Verfahren nach Anspruch 1 oder 2, **dadurch gekennzeichnet, dass** der Maraging-Stahl im VAR-Verfahren im Vakuum umgeschmolzen oder ein erstes Mal im VAR-Verfahren im Vakuum oder im ESU-Verfahren in Elektro-Schlacke und ein zweites Mal im VAR-Verfahren im Vakuum umgeschmolzen wird.

4. Verfahren nach einem der Ansprüche 1 bis 3, **dadurch gekennzeichnet, dass** die Vergütung in einem Halten 1 bis 10 Stunden lang bei einer Temperatur von 450°C bis 550°C besteht.

5. Verfahren nach Anspruch 4, **dadurch gekennzeichnet, dass** die Oberfläche des Teils während der Vergütung oder danach durch Nitrieren gehärtet wird.

6. Verfahren nach einem der Ansprüche 1 bis 3, **dadurch gekennzeichnet, dass** die Vergütung im Durchlaufofen bei einer Temperatur zwischen 600°C und 700°C während einer Zeitspanne von 30 Sekunden bis 3 Minuten erfolgt.

7. Verfahren nach Anspruch 6, **dadurch gekennzeichnet, dass** bei der Vergütung die Oberfläche des Teils durch Nitrieren gehärtet wird.

8. Band bzw. Teil von weniger als 1 mm Dicke aus Maraging-Stahl, **dadurch gekennzeichnet, dass** der Stahl, aus dem das Band bzw. das Teil gebildet ist, eine Feinkorngröße von mehr als 8 nach ASTM-Standard aufweist, und dass sich der Stahl in Gewichtsprozent wie folgt zusammensetzt: $12 % \leq Ni \leq 24 , 5 %$ $2 , 5 % \leq Mo \leq 12 %$ $4 , 17 % \leq Co \leq 20 %$ $Al \leq 0 , 15 %$ $Ti \leq 0 , 1 %$ $N \leq 0 , 003 %$ $Si \leq 0 , 1 %$ $Mn \leq 0 , 1 %$ $C \leq 0 , 005 %$ $S \leq 0 , 001 %$ $P \leq 0 , 005 %$ $H \leq 0 , 0003 %$ $O \leq 0 , 001 % ,$ mit einem Restgehalt an Eisen und Verunreinigungen aus dem Verarbeitungsprozess, wobei die chemische Zusammensetzung zudem folgenden Gleichungen genügt: $20 % \leq Ni + Mo \leq 27 %$ $50 \leq Co \times Mo \leq 200$ $Ti \times N \leq 2 \times {10}^{- 4}$ wobei der Stahl nach dem Härten eine Streckgrenze von mehr als 1850 MPa aufweist.

9. Antriebsriemen mit mindestens einem Band bzw. einem Teil nach Anspruch 8.

10. Trägergitter für integrierte Schaltungen bestehend aus einem Teil nach Anspruch 1.
